# FASCICULE DE BREVET EUROPEEN

(11) **EP 2 947 134 B1**
(45) Date de publication et mention de la délivrance du brevet: **11.10.2017**
(21) Numéro de dépôt: 15168058.4
(22) Date de dépôt: 19.05.2015
(51) Int. Cl.: C10L 1/02, C10L 1/196, C10L 1/236

(54) **PROCEDE DE REDUCTION DE FRICTION DANS LE TRANSPORT DE L'ETHANOL**
VERFAHREN ZUR REIBUNGSREDUZIERUNG BEIM TRANSPORT VON ÄTHANOL
METHOD FOR REDUCING FRICTION IN THE TRANSPORT OF ETHANOL

(30) Priorité: 21.05.2014 FR 1454595
(43) Date de publication de la demande: 25.11.2015
(73) Titulaire: S.P.C.M. SA, 42160 Andrézieux Bouthéon (FR)
(72) Inventeur: Favero, Cédrick, 42610 Saint Romain Le Puy (FR); Braun, Olivier, 42170 Saint Just Saint Rambert (FR); Cheucle, Pïerrick, 42610 Saint Romain Le Puy (FR); Quillien , Bernard, 42290 Sorbiers (FR)
(74) Mandataire: Cabinet Laurent & Charras

(56) Documents cités:
- BR-A2- PI0 900 355
- US-A- 4 637 418
- US-A1- 2005 049 327
- US-A1- 2010 029 843

## Description

La présente invention concerne le domaine du transport de l'éthanol. L'invention se rapporte à l'utilisation d'un polymère spécifique comme réducteur de friction pour le transport de l'éthanol.

Le transport de l'éthanol, et particulièrement le bioéthanol, est un sujet d'importance dans un contexte de transition énergétique où les énergies fossiles sont progressivement remplacées par des technologies alternatives. L'éthanol (bioéthanol) produit à partir de la biomasse connait un fort développement et la question de son transport efficace sur de longues distances se pose.

En 1949 (Proceedings of the International Congress on Rheology, North-Holland), Tom découvre que l'ajout de faible quantité de polymères dans un fluide turbulent permet d'améliorer son transport grâce à la réduction des frictions.

Il est connu que les polymères hydrosolubles de forte poids moléculaire peuvent jouer le rôle de réducteur de friction de solutions aqueuses. L'étirement des chaînes polymériques en solution permet de retarder le régime turbulent s'établissant lors du transport du fluide à grande vitesse. La conséquence est une réduction de l'énergie nécessaire au transport de la solution aqueuse.

Le transport à grande vitesse d'autres fluides que l'eau est également sujet à ces problématiques de friction. La difficulté réside cependant dans le fait que les polymères développés pour le transport des solutions aqueuses ne peuvent pas être utilisés du fait de leur piètre solubilité dans ces fluides.

Par autres fluides, on entend des solvants organiques, des huiles ou des biocombustibles.

L'état de l'art relatif aux biocombustibles concerne le développement de polymères spécifiques pour les biodiesels (mélanges d'esters d'acide gras) permettant de réduire leur viscosité, surtout à basse température, pour améliorer leur transport par pipeline. Nous pouvons notamment citer les documents WO2013/160228 (Evonik Oil additives), WO2013/123288 (Baker Hughes), WO2013/171319 (Dupont), et EP2383327 (NOF). Les polymères décrits sont principalement des polymères hydrophobes appartenant aux catégories des polyalkyl(méth)acrylates, polyalkyl(méth)acrylamide, polyesters, et polyoléfines.

Parmi les biocombustibles, nous pouvons citer le bioéthanol. Ce dernier ne présente pas de problème de viscosité pour être transporté mais il est soumis aux frictions. Les polymères classiquement utilisés pour réduire les frictions lors du transport de solutions aqueuses (dérivés de polyacrylamide) ne peuvent être utilisés par manque de solubilité dans le bioéthanol. En revanche, le document BR PI0 900 355 (Universidade Estadual De Campinas) mentionne que des polymères de type polyéthylèneglycol (PEG) sont efficaces pour réduire la friction lors du transport du bioéthanol. Le document US 4,637,418 décrit la réduction de friction dans les liquides par l'intermédiaire de polymères de l'acide 2-acrylamido-2-méthylpropane sulfonique. Un polymère sera d'autant plus efficace pour réduire les phénomènes de friction que son poids moléculaire est important. Or les PEG ne sont pas connus pour présenter de très grandes masses moléculaires du fait de leurs procédés de synthèse.
Les polymères possédant les plus grandes masses sont les dérivés de polyacrylamide mais les produits existant ne sont pas solubles dans l'éthanol. En effet, l'éthanol est couramment utilisé en tant que contre-solvant pour précipiter des polyacrylamides.
La préparation d'un polymère apte à réduire les frictions dans le transport de l'éthanol nécessite de synthétiser un polymère de très haute poids moléculaire soluble dans l'éthanol.
Le problème que se propose de résoudre l'invention est donc de développer un polymère permettant de réduire les frictions et ainsi améliorer le transport de l'éthanol.
De manière tout à fait surprenante, la Demanderesse a découvert que l'utilisation de polymères obtenus à partir de monomères (méth)acrylamide N-substitués ou N,N-substitués et/ou de monomères (méth)acrylate substitués permet de résoudre ce problème.
Plus précisément, la présente invention a pour objet un procédé pour réduire la friction de l'éthanol pendant son transport dans une canalisation consistant à mettre l'éthanol en contact avec une composition à base de polymère, caractérisé en ce que le polymère a un poids moléculaire compris entre 0.5 et 25 millions g/mol et est obtenu à partir d'au moins un monomère non-ionique dans le groupe comprenant les acrylamide N-substitués, les méthacrylamide N-substitués, les acrylamide N,N-substitués, les méthacrylamide N,N-substitués, les acrylate substitués, et les méthacrylate substitués, la quantité de polymère mis en contact avec l'éthanol étant compris ente 5 et 5000 ppm en poids par rapport au poids de l'éthanol. De manière avantageuse, le polymère est mis en contact avec l'éthanol pendant le transport. En d'autres termes, il est avantageusement introduit dans la canalisation qui transporte l'éthanol.

La mise en contact de l'éthanol avec le polymère ou une composition à base de polymère peut notamment être réalisée par introduction ou injection du polymère ou d'une composition à base dudit polymère dans une canalisation permettant le transport d'un fluide (éthanol).
Selon un mode de réalisation particulier, la mise en contact entre le polymère et l'éthanol peut être réalisée avant l'introduction de l'éthanol dans la canalisation de transport. Elle peut être réalisée dans une cuve de stockage par exemple.

Dans la présente invention, l'éthanol et les fluides dont le transport est amélioré désignent l'éthanol, notamment le bioéthanol, et également des fluides composés essentiellement d'éthanol, lesdits fluides contenant au moins 50%, préférentiellement au moins 80% en poids d'éthanol.
L'éthanol est avantageusement du bioéthanol. Il est préférentiellement issu de la biomasse.
Selon un premier aspect de l'invention, le polymère mis en oeuvre dans le transport de l'éthanol est obtenu à partir d'au moins 50 mol% d'au moins un monomère non-ionique choisi dans le groupe comprenant les monomères (méth)acrylamide N-substitués ou N,N-substitués, et les monomères (méth)acrylate substitués.
La Demanderesse a découvert que l'utilisation de monomères (méth)acrylamide N-substitués ou N,N-substitués et/ou de monomères (méth)acrylate substitués, permettait d'obtenir non seulement des polymères solubles en forte concentration à la fois dans l'eau et dans l'éthanol, mais permettait également d'obtenir des polymères ayant des performances de réduction des frictions dans le transport de fluides à base d'éthanol. Ces monomères sont avantageusement non-ioniques.

Comme déjà évoqué, les polymères de haut poids moléculaire sont particulièrement efficaces. Le polymère mis en oeuvre pour réduire les frictions dans le procédé objet de l'invention a un poids moléculaire préférentiellement compris entre 0.5 et 25 millions de g/mol, plus préférentiellement supérieur à 2 millions de g/mol, et encore plus préférentiellement supérieur à 5 millions de g/mol.
Selon un mode de réalisation avantageux, le polymère mis en oeuvre pour réduire les frictions dans le procédé objet de l'invention comprend au moins 80 mol% de monomères (méth)acrylamide N-substitués ou N,N-substitués et/ou de monomères (méth)acrylate substitués, préférentiellement au moins 90 mol%.

Le polymère peut notamment être un homopolymère de monomères (méth)acrylamide N-substitués ou N,N-substitués ou de monomères (méth)acrylate substitués.

Selon un autre mode de réalisation avantageux, les monomères (méth)acrylamide N-substitués ou N,N-substitués sont préférentiellement choisis parmi le N-éthylacrylamide, N-isopropylacrylamide, N-ter-butylacrylamide, diacetoneacrylamide, N-hydroxyéthylacrylamide, N-hydroxyméthylacrylamide, N-alkyl acrylamide (alkyl: C3 à C22), N-[tris(hydroxyméthyl)méthyl]acrylamide, N-acryloylmorpholine, le N,N-diméthylacrylamide, N,N-diéthylacrylamide, N,N-dialkylacrylamide (alkyl: C3 à C22).

Selon un autre mode de réalisation avantageux, les monomères (méth)acrylate substitués sont préférentiellement choisis parmi le (méth)acrylate de méthyle, le (méth)acrylate d'éthyle, le (méth)acrylate de propyle, le (méth)acrylate de butyle, le (méth)acrylate d'alkyle (C5 à C22), le (méth)acrylate d'isobornyle et (méth)acrylate de 2-éthylhexyle, le (méth)acrylate d'hydroxyéthyle et (méth)acrylate d'hydroxypropyle, le (méth)acrylate de furfuryle et (méth)acrylate de tétrahydrofurfuryle, le (méth)acrylate de glycéryle, le (méth)acrylate de glycidyle.

Dans un mode préféré de l'invention, la chaîne carbonée de la partie substituée des monomères mentionnés ci-dessus permet une bonne solubilité du polymère dans l'eau et dans l'alcool. Ainsi, les chaînes substituées des monomères (méth)acrylamide N-substitués ou N,N-substitués et/ou de monomères (méth)acrylate substitués contiennent de préférence moins de 30 atomes de carbone, plus préférentiellement moins de 10 atomes de carbone, et encore plus préférentiellement moins de 5 atomes de carbone.

Il est connu que l'introduction de charges sur le squelette de polymère (i.e. polyélectrolyte) est largement défavorable à la solubilité du polymère dans l'éthanol (qui est généralement un solvant de précipitation du polymère). Pourtant les chaînes de polyélectrolyte, du fait des répulsions électrostatiques s'établissant, sont très étirées et rajoute à l'efficacité du polymère.

La Demanderesse a ainsi découvert de manière surprenante qu'il était possible d'incorporer un certain pourcentage de charges dans le polymère mis en oeuvre dans le procédé objet de l'invention sans pour autant affecter la solubilité du polymère.

Dans un mode particulier, le polymère réducteur de friction selon l'invention peut comprendre en outre au moins un monomère ionique dans une quantité inférieure à 40 mol%, préférentiellement inférieure à 20 mol%, très préférentiellement inférieure à 10 mol%.

Le monomère ionique est préférentiellement un monomère anionique. Ce monomère anionique est préférentiellement choisi parmi l'acide acrylique, l'acide méthacrylique, l'acide itaconique, l'acide maléique, l'acide 2-acrylamido-2-méthylpropane sulfonique (ATBS), l'acide vinylsulphonique, l'acide vinylphosphonic, ledit monomère anionique étant non salifié, partiellement ou totalement salifié, et les sels du méthacrylate de 3-sulfopropyle.

Selon un autre mode de réalisation, le monomère ionique peut être un monomère cationique. Ce monomère cationique est préférentiellement choisi parmi le chlorure de diallyl diméthyl ammonium (DADMAC) l'acrylate de dialkylaminoéthyle (ADAME) et le méthacrylate de dialkylaminoéthyle (MADAME), l'acrylamido dialkyl amino propyle, le méth acrylamido dialkyl amino propyle, ainsi que leurs sels acidifiés ou quaternisés.

Dans un mode de réalisation préféré, le polymère mis en oeuvre dans le procédé objet de l'invention est un homopolymère de (méth)acrylamide N-substitués ou N,N-substitués, un homopolymère de (méth)acrylate substitués, un copolymère de (méth)acrylate substitués et d'acide acrylique, ou un copolymère de N,N-di(m)éthylacrylamide et d'acide 2-acrylamido-2-méthylpropane sulfonique (ATBS).

Selon un mode de réalisation particulier, le polymère est un polymère choisi dans le groupe comprenant l'homopolymère de N,N-diméthylacrylamide, l'homopolymère de N,N-diéthylacrylamide, le copolymère de N,N-diméthylacrylamide et d'acide acrylique, le copolymère de N,N-diéthylacrylamide et d'acide acrylique, le copolymère de N,N-diméthylacrylamide et d'acide 2-acrylamido-2-méthylpropane sulfonique, et le copolymère de N,N-diéthylacrylamide et d'acide 2-acrylamido-2-méthylpropane sulfonique.

D'autre part, le polymère mis en oeuvre dans le procédé de réduction de friction selon l'invention peut comprendre en outre au moins un monomère non ionique comme l'acrylamide.

De manière générale, le polymère mis en oeuvre ne nécessite pas de développement de procédé de polymérisation particulier. En effet, il peut être obtenu par toutes les techniques de polymérisation bien connues par l'homme du métier, c'est à dire par polymérisation en solution, polymérisation en suspension, polymérisation en gel ou en masse, polymérisation par précipitation, polymérisation en émulsion (aqueuse ou inverse) suivie ou non d'une étape de spray drying, polymérisation micellaire suivie ou non d'une étape de précipitation, polymérisation post-hydrolyse ou co-hydrolyse, polymérisation dite « template », radicalaire, ou encore radicalaire contrôlée.

Le polymère peut se présenter sous forme liquide ou solide lorsque sa préparation inclut une étape de séchage tel que le spray drying, le séchage sur tambour ou encore le séchage micro-ondes.

Le polymère est préférentiellement obtenu selon un procédé de synthèse en voie gel ce qui permet d'obtenir des polymères de très haut poids moléculaire d'une manière économique et écologique (car sans solvant). Le procédé de synthèse en voie gel consiste à polymériser des monomères en solution aqueuse afin d'obtenir un gel qui est ensuite broyé et séché pour obtenir une poudre.

Comme déjà indiqué, le procédé objet de la présente invention comprend une étape de mise en contact de l'éthanol à transporter avec au moins un polymère réducteur de friction obtenu à partir de monomères (méth)acrylamide N-substitués ou N,N-substitués et/ou de monomères (méth)acrylate substitués.

Généralement, le procédé selon l'invention est particulièrement intéressant lorsque des volumes important d'éthanol sont transportés sur de longues distances. Plus particulièrement le procédé selon l'invention concerne le transport d'éthanol sur une distance supérieure à 1 km, préférentiellement supérieure à 5 km, et pouvant excéder 20 à 50 km. Le débit est généralement élevé et supérieur à 10 litres par seconde, préférentiellement supérieur à 100 litres par seconde.

Généralement, le polymère est mis en oeuvre dans une composition comprenant de l'eau ou de l'éthanol ou un mélange des deux. Le polymère permettant de réduire les frictions lors du transport de l'éthanol dans une canalisation peut être mis en oeuvre dans une solution ou une dispersion concentrée (de l'ordre de 1.000 à 20.000 ppm). Cette solution peut être préalablement diluée ou pas avant sa mise en contact avec l'éthanol. Cette dilution est avantageusement réalisée dans de l'éthanol, ou dans un fluide à base d'éthanol tel que décrit ci-dessus. La seule limite de concentration de cette solution ou dispersion concentrée correspond à la limite de manipulabilité due à l'augmentation de viscosité lorsque la concentration en polymère augmente.

Le polymère est généralement introduit dans un conduit transportant l'éthanol par tout moyen connu de l'homme de l'art permettant la mise en contact d'un polymère ou d'une solution/composition avec le fluide (éthanol), de préférence dans une canalisation transportant le fluide (éthanol). Parmi ces moyens, les systèmes d'injection d'un fluide dans une canalisation sont tout à fait appropriés.

Le procédé pour transporter de l'éthanol peut ainsi comprendre les étapes suivantes :
- Préparation d'une composition comprenant au moins un polymère apte à réduire les frictions, obtenu à partir d'au moins un monomère N-alkylacrylamide ou N,N-dialkylacrylamide,
- Mise en contact de cette composition avec l'éthanol, de préférence, par introduction de la composition dans un conduit transportant de l'éthanol.

Dans un mode préféré, la composition comprend de l'eau et/ou de l'éthanol.

La quantité de polymère utilisée dans le procédé selon l'invention est comprise entre 5 et 5.000 ppm en poids par rapport à l'éthanol, préférentiellement inférieure 1.000 ppm et très préférentiellement comprise entre 10 et 500 ppm en poids par rapport à l'éthanol.

L'introduction du polymère peut être faite tout au long du transport, en un ou plusieurs ajouts.

Le procédé selon l'invention offre des avantages indéniables dans le transport de l'éthanol (notamment le bioéthanol). Les polymères décrits ci-dessus réduisent efficacement les frictions lors du transport de l'éthanol et permettent ainsi de faciliter le transport de grandes quantités sur de longues distances. L'énergie nécessaire pour le transport de l'éthanol est ainsi réduite de manière significative.

Les modes spécifiques ou préférés décrits dans la présente invention peuvent être combinés entre eux pour donner un mode particulier préféré sauf si il est clairement indiqué que cette combinaison n'est pas souhaité.

L'invention et les avantages qui en découlent ressortiront bien des exemples de réalisation suivants qui n'ont pas un caractère limitatif.

### EXEMPLES

### Exemple 1 : Homopolymère de DMA

Une phase aqueuse est préparée en mélangeant 520 g de N,N-diméthylacrylamide (DMA) et 978,2 g d'eau permutée. Le pH est ajusté à 5 en ajoutant 1,8 g d'acide acétique. Plusieurs additifs sont ajoutés à la phase aqueuse : 0,04 g d'une solution de diéthylenetriaminepentaacetate de sodium à 40%, 0,01 g d'hypophosphite de sodium et 1,5 g d'azo-bis-isobutyronitrile. La polymérisation est conduite dans des conditions adiabatiques en ajoutant un couple oxydo-réducteur (typiquement persulfate de sodium / sel de fer II). La température s'élève de 70°C en 4h. Le produit fini est un gel qui est haché, séché et broyé pour conduire au produit recherché sous forme de poudre.

### Exemple 2 : Copolymère de DMA/ATBSNa 95/5 (mol%)

Le protocole utilisé pour l'exemple 1 a été répété mais la composition de la phase aqueuse a été modifiée : 494 g de N,N-diméthylacrylamide (DMA), 120.25g d'une solution à 50% du sel de sodium de l'acide acrylamidométhylpropylsulfonique (ATBSNa), 2,25g d'acide acétique pour atteindre un pH de 4 et 883,5g d'eau permutée.

### Exemple 3 : Copolymère DMA/ADAMQUAT 95/5 (mol%)

Le protocole utilisé pour l'exemple 1 a été répété mais la composition de la phase aqueuse a été modifiée : 493,75 g de N,N-diméthylacrylamide (DMA), 63,55 g d'une solution à 80% du chlorure de l'acryloyléthyltriméthylammonium (ADAMQUAT), 9,125g d'acide acétique pour atteindre un pH de 4,2 et 933,575 g d'eau permutée.

### Exemple 4. Evaluation de la réduction de friction

L'évaluation de la réduction de friction a été évaluée dans l'éthanol en régime turbulent en utilisant une flow loop. Un tube de 3 mètres avec un diamètre de 1/8 de pouce (1/8") est utilisé. A 20°C et à un débit de 601/h, le nombre Reynolds appliqué est de 12 000.

Le suivi de l'effet réducteur de friction est obtenu en mesurant la perte de charge dans le tube.

Les polymères testés ont été au préalable dissous dans l'éthanol à 10 000 ppm (solution mère). Cela permet de vérifier que tous les polymères préparés présentent une bonne solubilité dans l'éthanol.

Les résultats sont rassemblés dans le tableau 1 ci-après.

**Tableau 1 : Evaluation de la réduction de friction**

| Nature du polymère | Concentration en polymère | Pression | Réduction de pression | Réduction de friction |
|---|---|---|---|---|
| Aucun | / | 11,8 bar | / | / |
| Homopolymère N,N-DMA (exemple 1) | 100 ppm | 7,8 bar | 4 bar | 34% |
| Copolymère N,N-DMA / ATBSNa (95/5 mol%) (exemple 2) | 50 ppm | 8,4 bar | 3,4 bar | 29% |
| Copolymère N,N-DMA / ATBSNa (95/5 mol%) (exemple 2) | 100 ppm | 7,8 bar | 4 bar | 34% |
| Homopolymère ATBS (contre-exemple) | 100 ppm | 9,8 bar | 2 bar | 17% |
| Copolymère ATBS / AcM (60/40 mol%) (contre-exemple) | 100 ppm | 9 bar | 2,8 bar | 24% |

| | | | | |
|---|---|---|---|---|
| AcM = acrylate de méthyle | | | | |

Les résultats des expériences montrent que les polymères selon l'invention (exemples 1 et 2) permettent de réduire efficacement les frictions lors du transport d'éthanol.

Quand bien même les polymères comprenant de l'ATBS (contre-exemples du tableau 1) peuvent également réduire les frictions, l'amélioration est nettement inférieure à celle résultant de la présence de polymères selon l'invention.

Une nouvelle série d'expériences a été reproduite en étudiant la stabilité du polymère en fonction du temps. A titre de comparaison un PEG (polyéthylèneglycol) de masse moléculaire 900 000, réputé efficace comme réducteur de friction de l'éthanol (BR PI0 900 355), a été étudié. Les résultats sont rassemblés dans le tableau 2 ci-dessous.

**Tableau 2 : Evaluation de la réduction de friction en fonction du temps**

| Nature du polymère | Concentration en polymère | Pression | Réduction de pression | Réduction de friction |
|---|---|---|---|---|
| Aucun | / | 13,3 bar | / | / |
| PEG (Mw=900 000) | 100 ppm | 7,6 bar (après 10s) | 5,7 bar | 43% |
| | | 11,4 bar (après 5 min) | 1,9 bar | 14% |
| Copolymère N,N-DMA / ADAMQUAT (95/5 mol%) (exemple 3) | 100 ppm | 7,9 bar (après 10s) | 5,4 bar | 41% |
| | | 7 bar (après 5 min) | 6,3 bar | 47% |
| | | 6,5 bar (après 10 min) | 6,8 bar | 51% |

Il apparait que le polymère selon l'invention (exemple 3) reste stable en fonction du temps, son pouvoir réducteur de friction n'est pas affecté après 10 minutes. La référence PEG ne présente pas ce type de stabilité. Après seulement 5 minutes, son efficacité est réduite d'un facteur 3.

Les résultats des expériences montrent que les polymères selon l'invention (exemples 1 à 3) permettent de réduire efficacement les frictions lors du transport d'éthanol.

## Revendications

1. Procédé pour réduire la friction de l'éthanol pendant son transport dans une canalisation consistant à mettre l'éthanol en contact avec une composition à base de polymère, ***caractérisé* en ce que** le polymère a un poids moléculaire compris entre 0.5 et 25 millions g/mol et est obtenu à partir d'au moins 50 mol% d'au moins un monomère non ionique choisi dans le groupe comprenant les acrylamide N-substitués, les méthacrylamide N-substitués, les acrylamide N,N-substitués, les méthacrylamide N,N-substitués, les acrylate substitués, et les méthacrylate substitués,
la quantité de polymère mis en contact avec l'éthanol étant comprise entre 5 et 5000 ppm en poids par rapport au poids de l'éthanol.

2. Procédé selon la revendication 1 ***caractérisé* en ce que** les monomères du polymère présentent des chaînes substituées contenant moins de 30 atomes de carbone.

3. Procédé selon l'une des revendications 1 à 2 ***caractérisé* en ce que** les monomères acrylamide N-substitués, méthacrylamide N-substitués, acrylamide N,N-substitués, et méthacrylamide N,N-substitués sont choisis dans le groupe comprenant le N-éthylacrylamide, N-isopropylacrylamide, N-ter-butylacrylamide, diacetoneacrylamide, N-hydroxyéthylacrylamide, N-hydroxyméthylacrylamide, N-alkyl acrylamide, N-[Tris(hydroxyméthyl)méthyl]acrylamide, N-acryloylmorpholine, N,N-diméthylacrylamide, N,N-diéthylacrylamide, et N,N-dialkylacrylamide ; alkyl désignant un groupe alkyle comprenant 3 à 22 atomes de carbone.

4. Procédé selon l'une des revendications 1 à 3 ***caractérisé* en ce que** les monomères acrylate substitués, méthacrylate substitués sont choisis dans le groupe comprenant l'acrylate d'alkyle, le méthacrylate d'alkyle, l'acrylate d'isobornyle, le méthacrylate d'isobornyle, l'acrylate de 2-éthylhexyle, le méthacrylate de 2-éthylhexyle, l'acrylate d'hydroxyéthyle, le méthacrylate d'hydroxyéthyle, l'acrylate d'hydroxypropyle, le méthacrylate d'hydroxypropyle, l'acrylate de furfuryle, le méthacrylate de furfuryle, l'acrylate de tetrahydrofurfuryle, le méthacrylate de tetrahydrofurfuryle, l'acrylate de glyceryle, le méthacrylate de glyceryle, l'acrylate de glycidyle, le méthacrylate de glycidyle ; alkyle désignant un groupe alkyle comprenant 5 à 22 atomes de carbone.

5. Procédé selon l'une des revendications 1 à 4 ***caractérisé* en ce que** le polymère comprend en outre moins de 40 mol% d'au moins un monomère ionique.

6. Procédé selon la revendication 5, ***caractérisé* en ce que** le monomère ionique est un monomère anionique choisi dans le groupe comprenant l'acide acrylique, l'acide méthacrylique, l'acide itaconique, l'acide maléique, l'acide 2-acrylamido-2-méthylpropane sulfonique (ATBS), ledit monomère anionique étant sous sa forme acide, partiellement salifié ou totalement salifié.

7. Procédé selon l'une des revendications 1 à 4 ***caractérisé* en ce que** le polymère comprend au moins 80 mol% d'au moins un monomère choisi dans le groupe comprenant les acrylamide N-substitués, les méthacrylamide N-substitués, les acrylamide N,N-substitués, les méthacrylamide N,N-substitués, les acrylate substitués, et les méthacrylate substitués.

8. Procédé selon l'une des revendications 1 à 7, ***caractérisé* en ce que** le polymère est un polymère choisi dans le groupe comprenant l'homopolymère de N,N-diméthylacrylamide, l'homopolymère de N,N-diéthylacrylamide, le copolymère de N,N-diméthylacrylamide et d'acide acrylique, le copolymère de N,N-diéthylacrylamide et d'acide acrylique, le copolymère de N,N-diméthylacrylamide et d'acide 2-acrylamido-2-méthylpropane sulfonique, et le copolymère de N,N-diéthylacrylamide et d'acide 2-acrylamido-2-méthylpropane sulfonique.

9. Procédé selon l'une des revendications 1 à 8 ***caractérisé* en ce que** le polymère est obtenu selon un procédé de synthèse en voie gel.

10. Procédé selon l'une des revendications 1 à 9, ***caractérisé* en ce que** la composition comprend en outre de l'eau et/ou de l'éthanol.

## Patentansprüche

1. Verfahren zur Senkung der Reibung von Ethanol während seines Transports durch ein Leitungssystem durch in Kontakt bringen des Ethanols mit einer Zusammensetzung auf Polymerbasis, ***dadurch gekennzeichnet,* dass** das Polymer ein Molekulargewicht von 0,5 bis 25 Millionen g/Mol aufweist und ausgehend von mindestens 50 Mol-% von mindestens einem nicht ionischen Monomer gewonnen wird, das aus der Gruppe ausgewählt wird umfassend N-substituierte Acrylamid-, N-substituierte Methacrylamid-, N,N-substituierte Acrylamid-N,N-substituierte Methacrylamid-, substituierte Acrylat und substituierte Methacrylat-Monomere,
wobei die mit dem Ethanol in Kontakt gebrachte Polymermenge 5 bis 5.000 Gewichts-ppm im Verhältnis zum Gewicht des Ethanols aufweist.

2. Verfahren nach Anspruch 1, ***dadurch gekennzeichnet,* dass** die Monomere des Polymers substituierte Ketten enthaltend mindestens 30 Kohlenstoffatome aufweisen.

3. Verfahren nach einem der Ansprüche 1 bis 2, ***dadurch gekennzeichnet,* dass** die N-substituierten Acrylamid-, N-substituierten Methacrylamid-, N,N-substituierten Acrylamid- und N,N-substituierten Methacrylamid-Monomere aus der Gruppe ausgewählt werden umfassend N-Ethylacrylamid, N-Isopropylacrylamid, N-tert.-Butylacrylamid, Diacetonacrylamid, N-Hydroxyethylacrylamid, N-Hydroxymethylacrylamid, N-Alkylacrylamid, N-[Tris(hydroxymethyl)methyl]acrylamid, N-Acryloylmorpholin, N,N-Dimethylacrylamid, N,N-Diethylacrylamid und N,N-Dialkylacrylamid; wobei Alkyl eine Alkylgruppe mit 3 bis 22 Kohlenstoffatomen bezeichnet.

4. Verfahren nach einem der Ansprüche 1 bis 3, ***dadurch gekennzeichnet,* dass** die substituierten Acrylat- und die substituierten Methacrylat-Monomere aus der Gruppe ausgewählt werden umfassend Alkylacrylat, Alkylmethacrylat, Isobornylacrylat, Isobornylmethacrylat, 2-Ethylhexylacrylat, 2-Ethylhexylmethacrylat, Hydroxyethylacrylat, Hydroxyethylmethacrylat, Hydroxypropylacrylat, Hydroxypropylmethacrylat, Furfurylacrylat, Furfurylmethacrylat, Tetrahydrofurfurylacrylat, Tetrahydrofurfurylmethacrylat, Glycerylacrylat, Glycerylmethacrylat, Glycidylacrylat und Glycidylmethacrylat; wobei Alkyl eine Alkylgruppe mit 5 bis 22 Kohlenstoffatomen bezeichnet.

5. Verfahren nach einem der Ansprüche 1 bis 4, ***dadurch gekennzeichnet,* dass** das Polymer außerdem weniger als 40 Mol-% von mindestens einem ionischen Monomer enthält.

6. Verfahren nach Anspruch 5, ***dadurch gekennzeichnet,* dass** das ionische Monomer ein anionisches Monomer ist, das aus der Gruppe ausgewählt wird umfassend Acrylsäure, Methacrylsäure, Itaconsäure, Maleinsäure und 2-Acrylamido-2-methylpropansulfonsäure (AMPS), wobei das anionische Monomer in seiner Säureform teilweise oder ganz in Salz übergeführt ist.

7. Verfahren nach einem der Ansprüche 1 bis 4, ***dadurch gekennzeichnet,* dass** das Polymer mindestens 80 Mol-% von mindestens einem Monomer enthält, das aus der Gruppe ausgewählt wird umfassend N-substituierte Acrylamid-, N-substituierte Methacrylamid-, N,N-substituierte Acrylamid-, N,N-substituierte Methacrylamid-, substituierte Acrylat- und substituierte Methacrylat-Monomere.

8. Verfahren nach einem der Ansprüche 1 bis 7, ***dadurch gekennzeichnet,* dass** das Polymer ein Polymer ist, das aus der Gruppe ausgewählt wird umfassend N,N-Dimethylacrylamid-Homopolymer, N,N-Diethylacrylamid-Homopolymer, N,N-Dimethylacrylamid- und Acrylsäure-Copolymer, N,N-Diethylacrylamid- und Acrylsäure-Copolymer, N,N-Dimethylacrylamid- und 2-Acrylamido-2-methylpropansulfonsäure-Copolymer und N,N-Diethylacrylamid-und 2-Acrylamido-2-methylpropansulfonsäure-Copolymer.

9. Verfahren nach einem der Ansprüche 1 bis 8, ***dadurch gekennzeichnet,* dass** das Polymer nach einem Gel-Syntheseverfahren gewonnen wird.

10. Verfahren nach einem der Ansprüche 1 bis 9, ***dadurch gekennzeichnet,* dass** die Zusammensetzung außerdem Wasser und/oder Ethanol enthält.

## Claims

1. Process for friction reduction during ethanol transport through pipelines that involves combining ethanol with a polymer-based composition, ***characterised* in that** the polymer has a molecular weight ranging between 0.5 and 25 million g/mol and is obtained from at least 50 mol% of at least one non-ionic monomer selected from the group comprising N-substituted acrylamides, N-substituted methacrylamides, N,N-substituted acrylamides, N,N-substituted methacrylamides, substituted acrylates and substituted methacrylates,
the quantity of polymer combined with ethanol ranging between 5 and 5,000 ppm in weight as regards the weight of ethanol.

2. Process according to claim 1, ***characterised* in that** the monomers of the polymer have substituted chains containing less than 30 carbon atoms.

3. Process according to one of claims 1 to 2, ***characterised* in that** the N-substituted acrylamide monomers, N-substituted methacrylamide monomers, N,N-substituted acrylamide monomers and N,N-substituted methacrylamide monomers are selected from the group comprising N-ethylacrylamide, N-isopropylacrylamide, N-tert-butylacrylamide, diacetoneacrylamide, N-hydroxyethylacrylamide, N-hydroxymethylacrylamide, N-alkyl acrylamide, N-[tris(hydroxymethyl)methyl]acrylamide, N-acryloylmorpholine, N,N-dimethylacrylamide, N,N-diethylacrylamide and N,N-dialkylacrylamide; alkyl representing an alkyl group comprising 3 to 22 carbon atoms.

4. Process according to one of claims 1 to 3, ***characterised* in that** the substituted acrylate monomers, substituted methacrylate monomers are selected from the group comprising alkyl acrylate, alkyl methacrylate, isobornyl acrylate, isobornyl methacrylate, 2-ethylhexyl acrylate, 2-ethylhexyl methacrylate, hydroxyethyl acrylate, hydroxyethyl methacrylate, hydroxypropyl acrylate, hydroxypropyl methacrylate, furfuryl acrylate, furfuryl methacrylate, tetrahydrofurfuryl acrylate, tetrahydrofurfuryl methacrylate, glyceryl acrylate, glyceryl methacrylate, glycidyl acrylate, glycidyle methacrylate; alkyl representing an alkyl group comprising 5 to 22 carbon atoms.

5. Process according to one of claims 1 to 4, ***characterised* in that** the polymer additionally includes less than 40 mol% of at least one ionic monomer.

6. Process according to Claim 5, ***characterised* in that** the ionic monomer is an anionic monomer selected from the group comprising acrylic acid, methacrylic acid, itaconic acid, maleic acid, 2-acrylamido-2-methylpropane sulfonic acid (ATBS), the said anionic monomer being in its acid form, salified either partially or completely.

7. Process according to one of claims 1 to 4, ***characterised* in that** the polymer includes at least 80 mol% of at least one monomer selected from the group comprising N-substituted acrylamides, N-substituted methacrylamides, N,N-substituted acrylamides, N,N-substituted methacrylamides, substituted acrylates and substituted methacrylates.

8. Process according to one of claims 1 to 7, ***characterised* in that** the polymer is a polymer selected from the group comprising the N,N-dimethylacrylamide homopolymer, N,N-diethylacrylamide homopolymer, N,N-dimethylacrylamide and acrylic acid copolymer, N,N-diethylacrylamide and acrylic acid copolymer, N,N-dimethylacrylamide and 2-acrylamido-2-methylpropane sulfonic acid copolymer and N,N-diethylacrylamide and 2-acrylamido-2-methylpropane sulfonic acid copolymer.

9. Process according to one of claims 1 to 8, ***characterised* in that** the polymer is obtained by a gel synthesis process.

10. Process according to one of claims 1 to 9, ***characterised* in that** the composition additionally comprises water and/or ethanol.
